# EUROPÄISCHE PATENTSCHRIFT

(11) **EP 2 758 580 B1**
(45) Veröffentlichungstag und Bekanntmachung des Hinweises auf die Patenterteilung: **02.11.2016**
(21) Anmeldenummer: 12765995.1
(22) Anmeldetag: 11.09.2012
(51) Int. Cl.: D04H 3/14, D04H 3/005, D04H 3/153

(54) **VLIESSTOFF MIT EINER ELEMENTARFILAMENTE ENTHALTENDEN MATRIX**
NON-WOVEN MATERIAL WITH A MATRIX CONTAINING ELEMENTARY FILAMENTS
MATÉRIAU NON-TISSÉ DOTÉ DE FILAMENTS ÉLÉMENTAIRES CONTENANT UNE MATRICE

(30) Priorität: 20.09.2011 EP 11007649
(43) Veröffentlichungstag der Anmeldung: 30.07.2014
(73) Patentinhaber: Carl Freudenberg KG, 69469 Weinheim (DE)
(72) Erfinder: RUTSCH, Peter, 69518 Abtsteinach (DE); GOETTEL, Matthias, 67659 Kaiserslautern (DE); BUECHSEL, Martin, 82327 Tutzing (DE)
(86) Internationale Anmeldenummer: PCT/EP2012/003804
(87) Internationale Veröffentlichungsnummer: WO 2013/041193

(56) Entgegenhaltungen:
- US-A1- 2005 039 836

## Beschreibung

### Technisches Gebiet

Die vorliegende Erfindung betrifft das Gebiet der Textilerzeugnisse und deren Anwendungen.

Die Erfindung betrifft ein Verfahren zur Herstellung eines Vliesstoffs enthaltend mindestens eine erste Polymerkomponente, die in Form von Elementarsegmenten in einer Matrix aus mindestens einer zweiten Polymerkomponente verteilt ist. Die Erfindung betrifft ferner einen mit dem erfindungsgemäßen Verfahren hergestellten Vliesstoff, sowie die Verwendung dieses Vliesstoffs zur Herstellung eines Verbundwerkstoffs.

Mit der vorliegenden Erfindung soll insbesondere das herkömmliche Anwendungsgebiet von Vliesstoffen ausgeweitet werden, indem diesen physikalische, insbesondere mechanische Merkmale und Eigenschaften verliehen werden, welche denen von Papier bzw. Folien ähneln, wobei die vorteilhaften Merkmale und Eigenschaften von Vliesen aus Endlossegmenten aufrechterhalten bleiben. Insbesondere sollen Vliesstoffe mit einer geringen Porosität und Luftdurchlässigkeit bereitgestellt werden.

### Stand der Technik

Vliesstoffe sind textile Flächengebilde aus einzelnen Fasern und können mit den verschiedensten Herstellungsverfahren, wie Kardieren (dry laid), Schmelzspinnen / Meltblown (spunbonding) oder auch aerodynamischem Vlieslegen (air laying) gewonnen werden.

Beim Schmelzspinnen wird eine polymere Substanz in einem Extruder erhitzt und mittels Spinnpumpen durch eine Spinndüse gepresst. Das Polymer tritt aus der Düsenplatte als Faden (Endlosfilament) in geschmolzener Form aus, wird durch einen Luftstrom abgekühlt und aus der Schmelze gestreckt. Der Luftstrom befördert die Endlosfilamente auf ein Förderband, das als Sieb ausgebildet ist. Durch eine Absaugung unter dem Siebband können die Fäden unter Bildung eines Fasergeleges fixiert werden. Die Verfestigung des Fasergeleges kann durch beheizte Walzen (Kalander), durch einen Dampfstrom oder durch mechanische bzw. chemische Bindung erfolgen. Bei der Verfestigung durch Kalander kann eine der beiden Walzen mit einer Gravur versehen sein, die aus Punkten, kurzen Rechtecken oder diamantähnlichen Flächen bestehen kann.

Vliesstoffe werden zu den verschiedensten Zwecken eingesetzt. Vliesstoffe mit hoher Festigkeit können alleine bzw. auch als Verstärkungslage in Faserverbundwerkstoffen verwendet werden. Im Verpackungsbereich werden üblicherweise einlagige Aufbauten unter Verwendung von Meltblown oder meltblownartigen Materialstrukturen, d.h. Faserstrukturen aus nur einer Domäne verwendet (vgl. Tyvek®).

Aus der WO 2006/107695 A2 ist ein Verfahren zum Herstellen eines Vliesstoffs bekannt, in dem Bikomponentenfasern, die eine äußere und eine innere Faserkomponente umfassen, mittels eines Spinnverfahrens hergestellt werden. Die äußere Faserkomponente umhüllt die innere Faserkomponente und weist eine höhere Bruchdehnung sowie eine niedrigere Schmelztemperatur als die innere Faserkomponente auf. Die Bikomponentenfasern werden auf einem Förderband positioniert und unter Einwirkung von Hitze zu einem Vliesstoff verfestigt. Die Vliesstoffe werden zur Herstellung von Zelten, Markisen, Fallschirmen und Verpackungsmaterialien verwendet.

Aus der WO 2005/059219A1 ist ein Mehrkomponenten-Vliesstoff bekannt, der einen vollflächig verbundenen Vliesstoff aufweist mit mindestens 50 Gew.-% schmelzgesponnenen Mehrkomponentenfasern, die aus der Gruppe ausgewählt sind, die aus Mehrkomponentenstapelfasern, Mehrkomponentenfilamenten und Kombinationen davon besteht, wobei die Mehrkomponentenfasern einen Querschnitt und eine Länge aufweisen und eine erste Polymerkomponente und eine zweite Polymerkomponente aufweisen, wobei die erste und zweite Polymerkomponente in praktisch konstant positionierten, getrennten Zonen quer über den Querschnitt der Mehrkomponentenfasern angeordnet sind und sich praktisch kontinuierlich in Längenrichtung der Mehrkomponentenfasern erstrecken, wobei die zweite Polymerkomponente einen Schmelzpunkt aufweist, der um mindestens 10°C niedriger ist als der Schmelzpunkt der ersten Polymerkomponente, und wobei zumindest ein Teil der äußeren Umfangsfläche der Mehrkomponentenfasern die zweite Polymerkomponente aufweist. Als Mehrkomponentenfasern werden Kern-Mantelfasern oder Side by Side-Fasern eingesetzt. Der beschriebene Vliesstoff weist eine vergleichsweise große Porosität auf und ist deshalb für Anwendungen, in denen eine dichte Struktur gefordert ist, ungeeignet.

Aus der US 4039711 ist ein dünnes Vliesstofflaminat bekannt, das einen Faserflor aus verwickelten synthetischen Polymerfilamenten umfasst, welcher zwischen Vliesen aus thermoplastischen Stapelfasern angeordnet ist. In diesem Laminat sind im wesentlichen alle Filamente mit den thermoplastischen Fasern des Vlieses verbunden. Als Bindefasern werden vorzugsweise Polyesterfilamente eingesetzt. Der Vliesstoff ist lediglich teilflächig verfestigt und weist deshalb eine vergleichsweise große Porosität auf.

Die WO 03/021024 beschreibt ein Verfahren zur Bindung einer Vliesstoffbahn, umfassend folgende Schritte:
- Formen einer Vliesstoffbahn aus thermoplastischen Fasern oder Filamenten, die ein Polymer aufweisen, welches unterhalb von 140° Celsius schmilzt;
- in Kontakt bringen der Vliesstoffbahn mit einer profilierten Prägewalze, wobei die strukturierte Prägewalze eine äußere Oberfläche mit einer Vielzahl an erhobenen Kalanderflächen aufweist, die jeweils durch zwischenangeordnete Senken getrennt sind, wobei die erhobenen Kalanderflächen mit einem Fluorpolymer beschichtet sind und
- Übertragen von Energie auf die Vliesstoffbahn so dass die Fasern oder Filamente schmelzen und Punktbindungen bilden, wo die Bahn mit den erhobenen Kalanderflächen in Kontakt kommt. Aufgrund der Profilierung der Prägewalze findet in dem beschriebenen Verfahren nur eine teilflächige Verfestigung statt und die Vliesstoffbahn weist eine vergleichsweise große Porosität auf.

Aus der EP 2151270 A1 ist ein Vliesstoff für einen Beutelfilter bekannt, der durch Thermokompression thermoplastischer Endloselemente hergestellt wird. Bevorzugterweise wird als thermoplastischer Polyester eine Kern-Mantel-Faser eingesetzt. Die Thermokompression führt lediglich zu einer teilweisen Bindung der thermoplastischen Fasern, da ansonsten die für den Einsatz des Vliesstoffs notwendige Luftdurchlässigkeit nicht erreicht werden kann

US 2005/039836 A1 beschreibt eine Multikomponentenfaser aus verschiedenen Segmenten. Diese Segmente sind aus verschiedenen Polymermaterialien unterschiedlicher Schmelztemperaturen hergestellt und voneinander splittbar. Die beschriebenen Materialien werden bevorzugt als Filtermaterialien eingesetzt und mit einem Wasserstrahlverfahren verfestigt.

### Darstellung der Erfindung

Der Erfindung lag die Aufgabe zugrunde, ein Verfahren zur Herstellung eines Vliesstoffs mit papier- bzw. folienähnlichen Merkmalen, insbesondere mit einer hohen Biegesteifigkeit sowie niedriger Haftreibung bereitzustellen. Der Vliesstoff soll ferner eine dichte Struktur, geringe Porosität und Luftdurchlässigkeit aufweisen.

Diese Aufgabe wird erfindungsgemäß gelöst mit einem Verfahren zur Herstellung eines Vliesstoffs enthaltend mindestens zwei Polymere, wobei der Schmelzpunkt mindestens eines ersten Polymers über dem Schmelzpunkt mindestens eines zweiten Polymers liegt, umfassend die folgenden Verfahrensschritte:
- Bereitstellen von Mehrkomponentenfasern, ausgewählt aus PIE-Fasern, Hollow-PIE-Fasern, multilobalen Fasern oder Side by Side-Fasern welche mindestens zwei Polymere mit unterschiedlichen Schmelzpunkten enthalten,
- flächiges Verbinden der Mehrkomponentenfasern durch Beaufschlagen mit einer Temperatur von 100 °C bis 300 °C sowie einem Druck von 40 N/mm bis 150 N/mm derart, dass mindestens ein erstes Polymer in Form von Elementarsegmenten in einer Matrix aus mindestens einem zweiten Polymer verteilt wird, wobei die erste Polymerkomponente ausgewählt wird aus der Gruppe bestehend aus: Polyester, vorzugsweise Polyethylenterephthalat und/oder die zweite Polymerkomponente aus der Gruppe bestehend aus: Polypropylen, Polyethylen, Polyamid und/oder Polyester, vorzugsweise Polyethylenterephthalat
wobei das Verfahren keine Wasserstrahlverfestigung umfasst.

Das erfindungsgemäße Verfahren zeichnet sich dadurch aus, dass spezielle Mehrkomponentenfasern durch Beaufschlagen mit Druck und Temperatur flächig miteinander verbunden werden, so dass Elementarsegmente aus der ersten Polymerkomponente (erstes Polymer) in einer Matrix aus der zweiten Polymerkomponente (zweites Polymer) verteilt werden. Durch das erfindungsgemäße Verfahren kann die Oberfläche des Vliesstoffs vollflächig gebunden werden. Unter einer "vollflächigen Bindung" ist erfindungsgemäß zu verstehen, dass die Oberfläche des Vliesstoffs zu mindestens 90 %, vorzugsweise zu mindestens 95 % und insbesondere zu nahezu 100 % gebunden vorliegt, wobei unter dem Begriff "gebunden" zu verstehen ist, dass die Oberfläche im wesentlichen Poren frei ist. Unter dem Begriff "trennbar" wird erfindungsgemäß verstanden, dass die Elementarsegmente unter dem Einfluss von Druck und Temperatur in räumlich separierte Elementarsegmente getrennt werden können.

Erfindungsgemäß kann ein Vliesstoff mit einer hohen Biegesteifigkeit, einer geringen Haftreibung sowie einer dichten Struktur bei geringer Porosität erhalten werden. So kann die Luftdurchlässigkeit des Vliesstoffs gemäß DIN EN ISO 9273 bei 5 cm²/100Pa weniger als 120 l/m² sec, vorzugsweise weniger als 110 l/m2 sec, noch bevorzugter weniger als 100 l/m² sec, noch bevorzugter weniger als 90 l/m² sec und insbesondere weniger als 80 l/m² sec betragen.

Ohne sich auf einen Mechanismus festzulegen wird vermutet, dass die Verwendung der speziellen Mehrkomponentenfasern mit einer ersten Zone, die die erste Polymerkomponente in Form von mindestens zwei trennbaren Elementarsegmenten umfasst, die Ausbildung der dichten Struktur ermöglicht. So können die Elementarsegmente unter dem Einfluss von Druck und Temperatur in räumlich separierte Elementarsegmente getrennt und zu einer verdichteten Packung mit geringer Porosität und niedrigem Luftdurchlass komprimiert werden. Eine geringe Porosität ist im Hinblick auf verschiedene Anwendungen des Vliesstoffs wie insbesondere als Verpackungs- und/oder Isolationsmaterial von Vorteil. Darüber hinaus erleichtert sie auch die weiteren Verarbeitungsprozesse wie Kaschieren, Laminieren, Bedrucken etc.

Der erfindungsgemäße Vliesstoff kann darüber hinaus bei geringem Gewicht eine hohe Festigkeit und Wasserundurchlässigkeit aufweisen. Dies ermöglicht eine leichte Verarbeitung und Handhabung.

Praktische Versuche haben ergeben, dass Vliesstoffe mit einer besonders geringen Drapierbarkeit erhalten werden, wenn der Druck auf Werte von 40 N/mm bis 150 N/mm, vorzugsweise 45 bis 140 N/mm, noch bevorzugter 50 bis 100 N/mm, noch bevorzugter 55 bis 90 N/mm, noch bevorzugter 60 bis 90 N/mm, insbesondere 70 bis 90 N/mm eingestellt wird.

Der mit dem erfindungsgemäßen Verfahren hergestellte Vliesstoff zeichnet sich dadurch aus, dass er eine Polymermatrix umfasst. Diese enthält ungeschmolzene Elementarsegmente, vorzugsweise Elementarendlosfilamente, die im Querschnitt kreissegmentförmig bzw. kuchenstückförmig, kreisförmig oder multilobal aufgebaut sein können.

Der Vliesstoff kann über die verschmolzenen Domänen einen folien- bzw. papierartigen Charakter aufweisen, dies jedoch ohne die Schwächen einer Folie oder eines Papieres. So ist es auf einfache Weise möglich die Oberfläche des Vliesstoffs glatt und nassfest auszugestalten. Ein derartiger Vliesstoff kann als "faserverstärkte Folie" angesehen werden.

Das erfindungsgemäße Verfahren ermöglicht es auf energieintensive mechanische Verfestigungstechnologien, wie z.B. Wasserstrahlverfestigung, zu verzichten. Die mit dem erfindungsgemäßen Verfahren hergestellten Vliesstoffe zeichnen sich durch isotrope mechanische Eigenschaften, wie beispielsweise ein isotropes Verhältnis von Höchstzugkraft oder Weitereißkraft in Maschinen- zu Querrichtung, aus. Isotropie im Sinne der Erfindung bezeichnet die Unabhängigkeit einer Eigenschaft von der Richtung. Isotrope Festigkeitseigenschaften sind insbesondere für den Einsatz des Vliesstoffs als Verstärkungslage vorteilhaft, da hierdurch eine besonders gleichmäßige Stabilisierung erzielt wird.

Unter isotropem Maschinenrichtung/Querrichtungs-Verhältnis der Höchstzugkraft und/oder Weiterreißkraft im Sinne der Erfindung wird verstanden, dass das Maschinenrichtung/Querrichtungs-Verhältnis der Höchstzugkraft und/oder Weiterreißkraft im Bereich von 0,7 bis 1,6, vorzugsweise von 0,8 bis 1,5, insbesondere von 0,9 bis 1,1 liegt.

Unter Höchstzugkraft wird die Kraft verstanden, die aufgewendet werden muss, um eine Faserlage zu zerreissen. Unter Weiterreißkraft wird die Kraft verstanden, die notwendig ist um eine bereits eingerissene Faserlage weiter einzureißen oder weiter zu zerreißen. Je höher diese Werte sind, desto stabiler ist eine Lage. Die Höchstzugkraft wird gemessen in Maschinenrichtung oder quer zur Maschinenrichtung. Unter Maschinenrichtung wird die Richtung verstanden, unter der die Fasern in Längsrichtung auf einem sich in Längsrichtung bewegenden Förderband abgelegt werden. Die Richtung quer hierzu bzw. orthogonal hierzu ist die Querrichtung.

Der erfindungsgemäße Vliesstoff eignet sich hervorragend für die Herstellung von Faserverbundwerkstoffen, da seine Oberflächenstruktur z.B. über die Wahl der Polymere sowie durch Plasma- bzw. Coronabehandlung der Oberfläche auf einfache Weise auf die weiteren Verbundkomponenten abgestimmt werden kann. Dies ermöglicht einen vielfältigen Einsatz von Verbundkomponenten (Film, Folie, Extrudat, etc.).

Die Mehrkomponentenfasern können auf dem Fachmann bekannte Art und Weise hergestellt werden. Geeignete Verfahren sind insbesondere Melt-blown und Schmelzspinnen (spunbonding). Erfindungsgemäß besonders bevorzugt ist die Schmelzspinntechnologie.

Zur Herstellung der Mehrkomponentenfasern kann eine polymere Substanz unter Druck in einem Extruder erhitzt und durch eine Düse gepresst werden, wobei Endlosfilamente entstehen. Nach Austritt aus der Extrusionsdüse können die Endlosfilamente verstreckt und mittels dynamischer Legeverfahren auf einem Förderband unter Bildung einer Faserlage in Querrichtung abgelenkt positioniert werden. Vorteilhaft an einer in Querrichtung abgelenkten Positionierung der Endlosfilamente ist, dass sich hierdurch die Isotropie der mechanischen Eigenschaften des Vliesstoffs erhöht.

Die Temperatur, mit der die Verfestigung der Mehrkomponentenfasern erfolgt, kann in weiten Bereichen variieren und wird zweckmäßigerweise an die jeweils verwendeten Polymerkomponenten in der Mehrkomponentenfaser angepasst. Wesentlich hierbei ist, dass bei gewählter Temperatur und Druck ein im Wesentlichen vollständiges Aufschmelzen des ersten Polymers nicht jedoch des zweiten Polymers erfolgt.

Zweckmäßigerweise erfolgt das flächige Verbinden der Mehrkomponentenfasern durch Beaufschlagen mit einer Temperatur von 100 bis 300 °C, vorzugsweise von 100 bis 250 °C, noch bevorzugter von 110 bis 200 °C, insbesondere von 120 bis 180 °C.

Das Beaufschlagen mit Druck und Temperatur kann auf die dem Fachmann bekannte Art und Weise erfolgen. Zweckmäßigerweise werden hierzu Walzen, insbesondere Kalander, eingesetzt. Besonders bevorzugt sind Walzen mit glatter oder lediglich leicht aufgerauhter Oberfläche. So wird die Kalandrierung vorzugsweise mit einer Walzenpaarung durchgeführt, wobei mindestens eine der Walzen einer Rautiefe, gemessen nach DIN 4768 05.90 von 20 bis 100 µm, vorzugsweise von 20 bis 70 µm und insbesondere von 30 bis 50 µm aufweist. Erfindungsgemäß besonders bevorzugt wird eine Walzenpaarung eingesetzt, bei der eine der Walzen eine Rautiefe, gemessen nach DIN 4768 05.90 von 20 bis 100 µm, vorzugsweise von 20 bis 70 µm und insbesondere von 30 bis 50 µm aufweist und die andere Walze eine glatte Walze mit einer Rautiefe, gemessen nach DIN 4768 05.90 von weniger als 20 µm ist. Besonders zweckmäßigerweise wird das flächige Verbinden der Mehrkomponentenfasern durch ein einstufiges Verfestigungsverfahren durchgeführt.

Erfindungsgemäß ist die erste Polymerkomponente in einer ersten Zone und die zweite Polymerkomponente in einer zweiten Zone über den Querschnitt der Mehrkomponentenfasern angeordnet. Beide Polymerkomponenten erstrecken sich in Längenrichtung der Mehrkomponentenfasern und die erste Zone umfasst die erste Polymerkomponente in Form von mindestens zwei trennbaren Elementarsegmenten. Vorzugsweise liegt das erste Polymer in Form von 2, 3, 4, 5, 7, 8, 9 oder 16 trennbaren Elementarsegmenten in den Mehrkomponentenfasern vor. Insgesamt liegen somit vorzugsweise 4, 6, 8, 10, 14, 16, 18 oder 32 Elementarsegmente, die alternierend die erste und zweite Polymerkomponente umfassen, in den Mehrkomponentenfasern vor, wobei das Vorsehen von 16 Elementarsegmenten erfindungsgemäß besonders bevorzugt wird. Gemäß einer besonders bevorzugten Ausführungsform der Erfindung werden als Mehrkomponentenfasern PIE-Fasern eingesetzt, die 4, 6, 8, 10, 14, 16, 18 oder 32 Elementarsegmente umfassen.

Als Fasern können die verschiedensten Fasertypen einschließlich Mehrkomponentenstapelfasern, Mehrkomponentenfilamente eingesetzt werden.

Praktische Versuche haben gezeigt, dass Vliesstoffe mit besonders guten Festigkeitseigenschaften und geringen Porositäten gewonnen werden, wenn als Mehrkomponentenfasern PIE-Fasern, Hollow-PIE-Fasern, multilobale Fasern, oder Islands-in-Sea-Fasern eingesetzt werden.Unter PIE-Fasern werden Fasern aus Elementarsegementen verstanden, weiche im Querschnitt kuchenstückförmig bzw. kreissegmentförmig angeordnet sind. Bei multilobalen Fasern oder Islands-in-Sea-Fasern ist die höher schmelzende Polymerkomponente vorzugsweise im Kern angeordnet und die niedriger schmelzende Polymerkomponente liegt zumindest teilweise an der Faseroberfläche. Dies erleichtert das Aufschmelzen der niedriger schmelzenden Polymerkomponente. Die Fasern können als Stapelfasern ausgebildet sein. Vorzugsweise sind sie jedoch als Endlosfilamente ausgebildet.

Der Effekt beim Aufschmelzen der oben genannten Fasern, beispielsweise der PIE-Faser bzw. kuchenstückartigen Faser ist die Einbindung stabiler, beispielsweise kuchenstückförmiger Segmente, die als Verstärkungsfäden in der Polymermatrix fungieren. Hierdurch wird eine Stabilisierung nach Art eines Stahlbetons erreicht. Dabei fällt vor allem bei PIE-Endlosfilamenten eine deutliche Geometrieveränderung der ursprünglichen Filamentstruktur auf.

Besonders vorteilhaft bei der Verwendung der oben genannten Fasern, beispielsweise der PIE-Fasern ist, dass die beispielsweise kuchenstückförmigen Segmente im Querschnitt einen sehr geringen Durchmesser aufweisen und die Matrix daher besonders zahlreich durchsetzen können. Darüber hinaus wird durch die alternierende Anordnung der einzelnen Kernsegmente in den Fasern eine besonders homogene Verteilung der verschiedenen Polymere bewirkt. Dies führt dazu, dass ein äußerst gleichmäßiges Aufschmelzen unter Ausbildung der Matrix erfolgt.

Bei der Verwendung von multilobalen Fasern, oder Islands-in-Sea-Fasern ist es bevorzugt, wenn die Mäntel aus dem niedriger schmelzenden Polymer bestehen. Auf diese Weise werden die Kerne in Form stabiler beispielsweise kreisförmiger Segmente in die Matrix aus dem Mantelpolymer eingebettet. Vorteilhaft beim Einsatz der multilobalen Fasern, oder Islands-in-Sea-Fasern ist, dass sich aufgrund des kreisförmigen Querschnitts der Kernsegmente eine besonders dichte Struktur, analog einer Kugelpackung, ausbildet.

Die Mehrkomponentenfasern können zwei oder mehrere Polymere umfassen, sofern mindestens ein Polymer einen höheren Schmelzpunkt als mindestens ein weiteres Polymer aufweist. Praktische Versuche haben ergeben, dass bereits bei der Verwendung von zwei Polymeren (Bikomponentenfasern, insbesondere Bikomponentenfilamenten) Vliesstoffe mit einer stabilen Matrixstruktur erhalten werden können.

Das Flächengewicht des erfindungsgemäßen Vliesstoffs kann in weiten Bereichen schwanken. Die Wahl des Flächengewichts erfolgt gemäß den Anforderungen an den Faserverbund. Üblicherweise beträgt das Flächengewicht 30 g/m² bis 400 g/m², vorzugsweise von 35 g/m² bis 200 g/m², noch bevorzugter von 40 g/lm² bis 150 g/m², insbesondere von 40 g/m² bis 120 g/m².

Für manche Anwendungen des erfindungsgemäßen Vliesstoffs ist es zweckmäßig die Oberflächenenergie des Vliesstoffes durch Corona- und/oder Plasmabehandlung zu erhöhen. Dabei erfolgt die Plasma- oder Coronabehandlung vorzugsweise derart, dass der Oberfläche eine Oberflächenenergie gemäß ISO 9000 von mehr als 38 dyn, vorzugsweise 38 bis 70 dyn, insbesondere 40 bis 60 dyn verliehen wird. Hierbei ist vorteilhaft, dass die Oberfläche hydrophil bzw. hydrophob gestaltet werden kann, ohne Chemikalien beizumengen. Dies ist insbesondere bei köpernah eingesetzten Produkten, wie beispielsweise Bekleidung, von Vorteil.

Denkbar ist die antistatische Ausrüstung der Oberfläche, sowie ihre Versehung mit Pflegesubstanzen. Ebenfalls denkbar ist die nachträgliche Ausrüstung des Vliesstoffs mit hydrophilen, hydrophoben oder antistatischen Spinnpräparationen, sowie ihre Versehung mit Pflegesubstanzen. Es ist auch denkbar Additive zur Oberflächenmodifikation bereits bei der Endlosfilamenterzeugung in einen Extruder einzugeben. Auch bei einer Färbung ist keine nachträgliche Färbung nötig, da Pigmente bereits bei der Endlosfilamenterzeugung in einen Extruder eingebracht werden können.

Des Weiteren kann der Vliesstoff einer Bindung oder Veredelung chemischer Art unterzogen werden, wie beispielsweise einer Anti-Pilling-Behandlung, einer Hydrophilierung, einer antistatischen Behandlung, einer Behandlung zur Verbesserung der Feuerfestigkeit und/oder zur Veränderung der taktilen Eigenschaften oder des Glanzes, einer Behandlung mechanischer Art wie Aufrauhen, Sanforisieren, Schmirgeln oder einer Behandlung im Tumbler und/oder einer Behandlung zur Veränderung des Aussehens wie Färben oder Bedrucken.

Ein weiterer Gegenstand der Erfindung ist ein Vliesstoff ausgebildet als Basismaterial zur Beschichtung mit Folien, der mit einem erfindungsgemäßen Verfahren hergestellt wird. Erfindungsgemäß bevorzugt erfolgt das Beschichten mit Folien durch Laminieren und/oder Kaschieren des Basismaterials, ggf. unter Verwendung eines Bindemittels und/oder Druck und/oder Temperatur. Ebenfalls denkbar ist das Aufextrudieren einer folienbildenden polymeren Schmelze oder das Aufbringen eines thermoplastischen Materials in Pulverform mit anschließender thermischer Fixierung.

Ein weiterer Gegenstand der Erfindung ist ein Vliesstoff ausgebildet als Basismaterial zur Imprägnierung mit Bindemitteln, der mit einem erfindungsgemäßen Verfahren hergestellt wird und der imprägnierte Vliesstoff selbst. Geeignete Bindemittel sind insbesondere Acrylate und Aminoplaste (Phenolharze, Melaminharze), Styrol-Butadien Copolymere, NBR Bindersysteme und/oder Polyurethane.

Der erfindungsgemäße Vliesstoff zeichnet sich durch eine hohe Biegesteifigkeit bei niedriger Haftreibung aus. Der erfindungsgemäße Vliesstoff zeichnet sich ferner durch hervorragende Festigkeitseigenschaften aus. So kann die Weiterreißkraft in Maschinen- und/oder Querrichtung 10 N bis 60 N, vorzugsweise 20 N bis 50 N, insbesondere 30 N bis 40 N betragen. Die Höchstzugkraft in Maschinen- und/oder Querrichtung kann 70 bis 400 N /50 mm, vorzugsweise 100 bis 350 N /50 mm, insbesondere 150 bis 300 N /50 mm betragen.

Zur Charakterisierung besonderer, von allgemeiner Vliesstoffcharakteristik abweichender Eigenschaften, sind besonders die Biegesteifigkeit nach DIN 53350, sowie der Haftreibungskoeffizient nach ASTM D-4918-97 (2002) heranzuziehen. Praktische Versuche haben ergeben, dass der erfindungsgemäße Vliesstoff eine hohe Biegesteifigkeit bei gleichzeitig hoher Oberflächenglätte, d.h. niedrigem Reibungskoeffizient zeigt. So kann der erfindungsgemäße Vliesstoff eine Biegesteifigkeit von 0,5 N/mm² bis 10 N/mm², gemessen nach DIN 53350 bei einem Biegewinkel von 10 % aufweisen. Vorzugsweise weist der erfindungsgemäße Vliesstoff eine Biegesteifigkeit von 0,5 N/mm² bis 8 N/mm² bei einem Biegewinkel von 10 %, noch bevorzugter von 1 N/mm² bis 6 N/mm², insbesondere von 1 N/mm² bis 4 N/mm² auf. Die Biegesteifigkeitsangaben beziehen sich auf eine Messung in Längs- oder Querrichtung. Ferner kann der erfindungsgemäße Vliesstoff eine Biegesteifigkeit von 1 N/mm² bis 20 N/mm², gemessen nach DIN 53350 bei einem Biegewinkel von 40 % aufweisen. Vorzugsweise weist der erfindungsgemäße Vliesstoff eine Biegesteifigkeit von 3 N/mm² bis 12 N/mm² bei einem Biegewinkel von 40 %, noch bevorzugter von 4 N/mm² bis 12 N/mm², insbesondere von 5 N/mm² bis 10 N/mm² auf. Die Biegesteifigkeitsangaben beziehen sich auf eine Messung in Längs- oder Querrichtung.

Der erfindungsgemäße Vliesstoff kann einen Haftreibungskoeffizienten, gemessen nach ASTM D-4918-97 (2002), tan α von 0,05 bis 0,50, vorzugsweise von 0,10 bis 0,40, insbesondere von 0,10 bis 0,30 aufweisen. Durch die Verwendung einer Walzenpaarung, bei denen die Walzen eine unterschiedliche Rautiefe aufweisen, kann der Vliesstoff so ausgestaltet werden, dass eine Seite einen anderen Haftreibungskoeffizienten als die andere Seite aufweist. Diese Ausgestaltung ist vorteilhaft, da sie die Aufrollbarkeit des Vliesstoffs verbessert. Ein besonders vorteilhafter Haftreibungskoeffizient kann erzielt werden, wenn zur Ausbildung der Polymermatrix Polyethylen und/oder Polyamid verwendet wird.

Strukturell zeichnet sich der erfindungsgemäße Vliesstoff dadurch aus, dass er mindestens zwei Polymere umfasst, wobei der Schmelzpunkt mindestens einer ersten Polymerkomponente über dem Schmelzpunkt mindestens einer zweiten Polymerkomponente liegt wobei die erste Polymerkomponente in Form von Elementarsegmenten vorliegt, welche in einer Matrix aus der zweiten Polymerkomponente verteilt sind.

Die Differenz zwischen dem Schmelzpunkt des ersten und zweiten Polymers kann in weiten Bereichen variieren. Zweckmäßigerweise beträgt die Differenz mindestens 15 °C, insbesondere mindestens 20 °C. Vorzugsweise werden Polymere mit einer Temperaturdifferenz von 15 °C bis 450 °C, noch bevorzugter von 15 °C bis 200 °C, noch bevorzugter von 20 °C bis 150 °C, insbesondere von 70 °C bis 150 °C eingesetzt.

Gemäß einer bevorzugten Ausführungsform der Erfindung liegt der Schmelzpunkt der ersten Polymerkomponente zwischen 230-290 °C, vorzugsweise zwischen 250-280 °C. Der Schmelzpunkt der zweiten Polymerkomponente liegt vorzugsweise zwischen 200-260 °C und noch bevorzugter zwischen 220-240 °C.

Als Polymere können die verschiedensten Materialien eingesetzt werden. Bevorzugte Kombinationen für Mehrkomponentenfasern umfassen vor allem thermoplastische Polymere, insbesondere ausgewählt aus der Gruppe bestehend aus Nylon 6, Nylon 6.6, Nylon 6.10, Nylon 6.11, Nylon 6.12, Polypropylen oder Polyethylen. Weitere mögliche Polymere sind ausgewählt aus der Gruppe bestehend aus Polyester, Polyamid, thermoplastischen Copolyetheresterelastomeren, Polyolefinen, Polyacrylaten und thermoplastischen Flüssigkristallen. Auch denkbar ist der Einsatz von Copolyetheresterelastomeren aus langkettigen und kurzkettigen Estermonomeren.

Werden Elementarsegmente aus Polyethylenterephthalat eingesetzt, so können diese bevorzugt aus recyclebaren Polyethylenterphthalat hergestellt werden.

Durch Wahl der verwendeten Polymere kann das Benetzungsverhalten des Vliesstoffs beeinflusst werden. Zu diesem Zweck werden insbesondere folgende thermoplastische Polymere eingesetzt: Polyamide, Polyvinylacetate, verseifte Polyvinylacetate, verseifte Ethylenvinylacetate und weitere hydrophile Polymere.

Alternativ können auch elastische Polymere eingesetzt werden. Diese Polymere werden vorzugsweise ausgewählt aus der Gruppe bestehend aus: Styrol/Butadien Copolymeren, elastischem Polypropylen, Polyethylen, Metallocen-katalysierten α-Olefin-Homopolymeren, sowie Copolymeren mit einer Dichte von weniger als 0,89 g/cm³. Darüber hinaus ist die Verwendung von amorphen Polyalphaolefinen mit einer Dichte von weniger als 0,89 g/cm³, Ethylenvinylacetat, sowie Ethylen-Propylenkautschuk und Propylen-1-Buten- Copolymer und Terpolymere denkbar.

Gemäß einer besonders bevorzugten Ausführungsform der Erfindung enthalten die Mehrkomponentenfasern Polypropylen, Polyethylen, Polyamid, syndiotatkisches Polystyrol, Polyester, und/oder Mischungen aus diesen Polymeren, vorzugsweise Polyethylenterephthalat.

Erfindungsgemäß wird die erste Polymerkomponente aus der Gruppe bestehend aus: Polyester, vorzugsweise Polyethylenterephthalat ausgewählt und/oder die zweite Polymerkomponente aus der Gruppe bestehend aus: Polypropylen, Polyethylen, Polyamid und/oder Polyester, vorzugsweise Polyethylenterephthalat.

Werden als Mehrkomponentenfasern Islands-in-Sea-Fasern eingesetzt, so wird die Sea vorzugsweise aus dem zweiten, matrixerzeugenden Polymer gebildet. Bevorzugte Polymere sind Polyethylen, lineares Niederdruck-Polyethylen mit einem α-Olefinmonomeranteil größer als 10 Gew.-%, Ethylencopolymer mit mindestens einem Vinylmonomer oder Ethylencopolymer mit ungesättigten aliphatischen Carboxylsäuren.

Der mit dem erfindungsgemäßen Verfahren hergestellte Vliesstoff zeichnet sich dadurch aus, dass im Vliesstoff eine filmähnlich aufgeschmolzene Polymermatrix vorliegt. Diese enthält ungeschmolzene Elementarsegmente, die im Querschnitt kreissegmentförmig bzw. kuchenstückförmig, multilobal oder kreisförmig aufgebaut sein können.

Elementarsegmente eines kreissegmentförmigen Querschnitts zeigen eine etwa 1,75-mal größere Oberfläche als ein Elementarsegment mit einem runden Querschnitt. Aufgrund der größeren Oberfläche wird eine größere Adhäsionsfläche ausgebildet.

Wie oben bereits erläutert ist es mit dem erfindungsgemäßen Verfahren möglich, Vliesstoffe mit einer dichten Struktur und geringen Porosität herzustellen, die bei geringem Gewicht eine hohe Festigkeit und Wasserundurchlässigkeit aufweisen. Vorzugsweise weisen die Fasertiter der Mehrkomponentenfasern unabhängig voneinander Werte von 1 dtex bis 4 dtex, vorzugsweise von 1,5 bis 3 dtex, noch bevorzugter von 2 dtex bis 3 dtex auf.

Das Gewichtsverhältnis von erstem Polymer zu zweitem Polymer im Vliesstoff kann in weiten Bereichen schwanken, sofern gewährleistet ist, dass im Vliesstoff die erste Polymerkomponente in Form von Elementarfilamenten vorliegt, welche in einer Matrix aus der zweiten Polymerkomponente verteilt sind. Vorzugsweise beträgt das Gewichtsverhältnis von erstem Polymer zu zweitem Polymer im Vliesstoff 50 % : 50 %, vorzugsweise 70% bis 30%, noch bevorzugter 60% zu 40%.

Bevorzugterweise beträgt der Anteil der Matrix im Vliesstoff von 1 Gew.-% bis 60 Gew.-%, vorzugsweise von 5 Gew.-% bis 50 Gew.-%, insbesondere von 10 Gew.-% bis 40 Gew.-%. Bei diesen Matrixanteilen kann ein Vliesstoff mit einer besonders guten Biegesteifigkeit erhalten werden. Weiterhin umfasst der Vliesstoff vorzugsweise mindestens 50 Gew.-%, noch bevorzugter 60-100 Gew.-% Mehrkomponentenfasern, noch bevorzugter 70-100 Gew.-% Mehrkomponentenfasern, wobei die Mehrkomponentenfasern insbesondere schmelzgesponnene Mehrkomponentenfasern sind.

Der erfindungsgemäße Vliesstoff eignet sich aufgrund seines geringen Gewichts, seiner hohen Festigkeit und Wasserbeständigkeit hervorragend zur Herstellung von Verpackungsmaterialien, Beuteln, Taschen, Umschlägen, insbesondere Briefumschlägen, Bändern, Bannern, Verstärkungslagen, Trennlagen und/oder Isolationslagen. Besonders vorteilhaft wird der Vliesstoff zur Herstellung von Trockenmittelbeuteln zur Erfüllung mit Trockenmitteln wie SiO₂, CaCl₂, Bentonit eingesetzt. Aufgrund der geringen Luftdurchlässigkeit des Vliesstoffs kann hier ein hohes Rückhaltsvermögen für die Trockenmittel erzielt werden.

Ebenfalls hervorragend geeignet ist der erfindungsgemäße Vliesstoff als Basismaterial zur Behandlung mit Imprägnierungsmitteln, insbesondere Bindemitteln, Harzen und/oder Polymerdispersionen.

Ein weiterer Gegenstand der Erfindung ist ein Verbundwerkstoff umfassend mindestens eine erste Lage, die einen erfindungsgemäßen Vliesstoff enthält, sowie mindestens eine zweite Lage, vorzugsweis ausgebildet als Folie.

Gemäß einer bevorzugten Ausführungsform der Erfindung ist die zweite Lage als Folie mit einer Dicke von 0,01 mm bis 1 mm, vorzugsweise von 0,05 mm bis 0,5 mm, insbesondere von 0,1 mm bis 0,2 mm ausgebildet. Die jeweiligen Lagen des erfindungsgemäßen Vliesstoffs können in Abhängigkeit von den verwendeten Materialien auf verschiedene Arten und Weisen miteinander verbunden werden. Praktische Versuche haben ergeben, dass besonders feste Verbunde erhalten werden, wenn die erste und zweite Lage stoffschlüssig und/oder mittels eines Bindemittels miteinander verbunden vorliegen.

Die Zusammensetzung der erfindungsgemäß eingesetzten Folie kann in Abhängigkeit von dem jeweiligen Einsatzzweck des Verbundwerkstoffs in weiten Bereichen variieren. Vorzugsweise enthält die Folie Kunststoffe, vorzugsweise Polyolefine, insbesondere Polyethylen und/oder Polypropylen und/oder deren Copolymere oder Metalle. Denkbar ist auch die Verwendung einer metallisierten Folie.

In Abhängigkeit von der erwünschten Verstärkungsintensität kann die Dicke der ersten Lage variieren. Vorzugsweise weist die erste Lage eine Dicke von 0,01 mm bis 1 mm, noch bevorzugter von 0,05 mm bis 0,5 mm, insbesondere von 0,1 mm bis 0,2 mm auf.

Es gibt nun verschiedene Möglichkeiten, die Lehre der vorliegenden Erfindung auf vorteilhafte Weise auszugestalten und weiterzubilden. Dazu ist einerseits auf die nachgeordneten Ansprüche, andererseits auf die nachfolgende Erläuterung bevorzugter Ausführungsbeispiele der Erfindung anhand der Zeichnung sowie der Tabellen zu verweisen.

### Kurzbeschreibung der Zeichnung

In der Zeichnung zeigen
- Fig. 1: eine Rasterelektronenmikroskopische(REM)-Aufnahme des Faserquerschnitts des im Ausführungsbeispiel 1, Beispiel 8 hergestellten Vliesstoffs (Kern/Mantel-Filamente / PET/PE) bei 500-facher Vergrößerung,
- Fig. 2: eine Rasterelektronenmikroskopische(REM)-Aufnahme eines Faserquerschnitts eines handelsüblichen Vliesstoffs (PE) bei 500-facher Vergrößerung, und
- Fig. 3: eine Rasterelektronenmikroskopische(REM)-Aufnahme des Faserquerschnitts eines im Ausführungsbeispiel 4 hergestellten Vliesstoffs (PIE-Filamente / PET/PA) bei 1000-facher Vergrößerung.

### Ausführung der Erfindung

Im Folgenden wird die Erfindung anhand der folgenden Ausführungsbeispiele näher erläutert.

### Ausführungsbeispiel 1:

### Herstellung eines Spinnvlieses aus Kern/Mantel-Filamenten (PET/PE)

Zur Herstellung der Kern/Mantel-Filamente werden Polyethylenterephthalat und Polyethylen in bekannter Weise mit einem pro Lochdurchsatz von 0,65 g/L min coextrudiert und aerodynamisch verstreckt. Die Endlosfilamente werden darauf auf einem Förderband dynamisch abgelegt. Unter dynamischem Ablegen wird verstanden, dass sich die Orientierung der abzulegenden Filamente in Querrichtung gezielt beeinflussen lässt. Darauf erfolgt eine Verfestigung der Endlosfilamente durch eine raue Stahlwalze unter Druck und Wärme. Die Stahlwalze weist Temperaturen zwischen 125 °C und 132 °C auf. Durch das Beaufschlagen der Endlosfilamente mit Druck und Temperatur wird das Polyethylen aufgeschmolzen und das Polyethylenterephthalat in Form von Elementarfilamenten in einer Matrix aus Polyethylen verteilt. Hierbei wird ein Spinnvlies mit einem Flächengewicht von 80 g/m² erhalten. Das Spinnvlies weist eine dichte Struktur sowie eine geringe Porosität bei charakteristischen mechanischen Werten (Höchstzugkraft (HZK), Weiterreißkraft (WRK), Maschinenrichtung (MD):Querrichtung (CD) Verhältnis) auf. Die Parameter des Ausführungsbeispiels sind in Tabelle 1 dargestellt.

**Tabelle 1: Ausführungsbeispiel 1, 80 g/m² PET/PE Vliesstoff, Kern/Mantel-Filamente, mech. Eigenschaften.**

| **Kalandertemp.** | **Kalanderdruck** | **PE-Anteil** | **Dicke** | **LD 5cm²/1 00 Pa** | **HZK MD** | **HZD MD** | **HZK CD** | **HZD CD** | **WRK MD** | **WRK CD** |
|---|---|---|---|---|---|---|---|---|---|---|
| | | | **DIN EN ISO 9073-2** | **DIN EN ISO 9273** | **EN 29073 T3** | **EN 29073 T3** | **EN 29073 T3** | **EN 29073 T3** | **internal** | **internal** |
| **°C** | **N/mm** | **%** | **mm** | **l/m²sec** | **N/50mm** | **%** | **N/50mm** | **%** | **N** | **N** |
| 125 | 50 | 14 | 0,17 | 247 | 89,4 | 42,9 | 87,4 | 41,6 | 36,4 | 35,1 |
| 132 | 50 | 14 | 0,2 | 285 | 172,5 | 71,4 | 159,1 | 71,9 | 34,5 | 55,6 |
| 125 | 80 | 14 | 0,14 | 148 | 113,6 | 51 | 105,9 | 52,9 | 52,7 | 49,6 |
| 132 | 80 | 14 | 0,17 | 187 | 208 | 80,1 | 188,7 | 78,3 | 44 | 55,6 |
| 125 | 50 | 36 | 0,17 | 181 | 74,8 | 33,7 | 78 | 38,1 | 36,7 | 35,7 |
| 132 | 50 | 36 | 0,17 | 236 | 157,2 | 63,4 | 144,9 | 68,5 | 43,1 | 41,9 |

In Figur 1 ist der filmartige Aufbau der Oberfläche bzw. der Materialstruktur von gesponnenen Kern-Mantel-Filamenten zu erkennen. Bei diesem liegen teilweise Polyethylen-Domänen vor, die durch Polyethylenterephthalat-Endlosfilamente verstärkt sind.

Der Luftdurchlass kann dabei im Bereich von 135 bis 285 l/m²sec gesteuert werden. Bei der Verfestigung bleibt der runde Querschnitt der Kernstruktur aus Polyester im Wesentlichen erhalten. Im Spinnvlies liegen Polyethylen-Domänen, die mit den Kernsegmenten armiert sind, vor. Besonders gut sichtbar ist dies bei den Spinnvliesen mit einem Polyethylenanteil von 36 Gew.-% im Mantel. Durch die spezifische Faserorientierung kommt es dabei zu typisch isotropen Maschinenrichtung/Querrichtungs-Verhältnissen, wie in Tabelle 2 dargestellt.

**Tabelle 2: Ausführungsbeispiel 1, 80 g/m² PET/PE Vliesstoff, Kern/Mantel-Filamente, mech. Eigenschaften.**

| **Kalandertemp.** | **Kalander druck** | **PE-Anteil** | **MD:CD-Verhältnis** | **MD:CD-Verhältnis** |
|---|---|---|---|---|
| | | | **HZK** | **WRK** |
| **°C** | **N/mm** | **%** | | |
| 125 | 50 | 14 | 1,0 | 1,0 |
| 132 | 50 | 14 | 1,1 | 0,6 |
| 125 | 80 | 14 | 1,1 | 1,1 |
| 132 | 80 | 14 | 1,1 | 0.8 |
| 125 | 50 | 36 | 1,0 | 1,0 |
| 132 | 50 | 36 | 1,1 | 1,0 |
| 125 | 80 | 36 | 1,2 | 1,1 |

In Figur 2 ist der Querschnitt von handelsüblichen flash- spun Polyethylen zu erkennen (Du Pont Tyvek ®). Dieser zeigt ausschließlich Fasern eines einzigen Polymers in abweichender Größe und Gestalt. Zum Vergleich der Oberflächenenergien wurde ein handelsüblicher Verpackungsvliesstoff aus flash- spun Polyethylen genutzt (Du Pont Tyvek ®).

### Ausführungsbeispiel 2:

### Herstellung eines erfindungsgemäßen Vliesstoffes aus Kern Mantel Endlosfilamenten (PET/PE)

Zur Herstellung der Kern/Mantel-Filamente werden Polyethylenterephthalat und Polyethylen in bekannter Weise mit einem pro Lochdurchsatz von 0,65 g/L min coextrudiert und aerodynamisch verstreckt wobei Kern/Mantel-Filamente entstehen. Der Polyethylenanteil im Extrudat beträgt 36 bis 40 Gew.-%. Die Endlosfilamente werden darauf auf einem Förderband dynamisch abgelegt. Unter dynamischem Ablegen wird verstanden, dass sich die Orientierung der abzulegenden Filamente in Querrichtung gezielt beeinflussen lässt. Darauf erfolgt eine Verfestigung der Endlosfilamente durch eine raue Stahlwalze unter Druck und Wärme. Die Stahlwalze weist Temperaturen zwischen 128 °C und 132 °C bei einem Liniendruck von 80 N/mm (Rauhtiefe von 40 µm) auf. Durch das Beaufschlagen der Endlosfilamente mit Druck und Temperatur wird das Polyethylenterephthalat in Form von Elementarfilamenten in einer Matrix aus Polyethylen verteilt. Hierbei werden Spinnvliese mit einem Flächengewicht von 40, 60 und 80 g/m² erhalten. Es entstehen Vliesstoffe mit dichter Struktur und geringer Porosität bei charakteristischen mechanischen Werten (HZK, WRK, MD:CD Verhältnis). Die Parameter des Versuchs sind in Tabelle 3 und 4 dargestellt.

**Tabelle 3: Ausführungsbeispiel 2, 40, 60 und 80 g/m² PET/PE Vliesstoffe, Kern/Mantel-Filamente, mech. Eigenschaften.**

| **Kalandertemp** | **Kalanderdruck** | **PE-Anteil** | **Gewicht** | **Dicke** | **LD Scm²/100 Pa** | **HZK MD** | **HZD MD** | **HZK CD** | **HZD CD** | **WRK MD** | **WRK CD** |
|---|---|---|---|---|---|---|---|---|---|---|---|
| | | | **EN 29073 ang.** | **DIN EN ISO 9073-2** | **DIN EN ISO 9273** | **EN 29073 T3** | **EN 29073 T3** | **EN 29073 T3** | **EN 29073 T3** | **Internal** | **internal** |
| **°C** | **N/mm** | **%** | **g/m²** | **mm** | **l/m²sec** | **N/50m m** | **%** | **N/50m m** | **%** | **N** | **N** |
| 132 | 80 | 36 | 80 | 0,13 | 140 | 161,8 | 68,2 | 174,3 | 72,2 | 40,5 | 40 |
| 128 | 80 | 40 | 60 | 0,13 | 171 | 126,8 | 53,8 | 109,8 | 59,2 | 35,5 | 33,5 |
| 128 | 76 | 40 | 40 | 0,09 | 474 | 104,1 | 61,7 | 89,8 | 65,9 | 22,6 | 22,9 |

**Tabelle 4: Ausführungsbeispiel 2, 40, 60 und 80 g/m² PET/PE Vliesstoffe, Kern/Mantel-Filamente, mech. Eigenschaften.**

| **Kalandertemp.** | **Kalander druck** | **PE-Anteil** | **MD:CD-Verhältnis** | **MD:CD-Verhältnis** |
|---|---|---|---|---|
| | | | **HZK** | **WRK** |
| **°C** | **N/mm** | **%** | | |
| | | | | |
| 132 | 80 | 36 | 0.9 | 1,0 |
| 128 | 80 | 40 | 1,2 | 1,1 |
| 128 | 76 | 40 | 1,2 | 1,0 |

### Ausführungsbeispiel 3:

### Herstellung eines Spinnvlieses aus Kern/Mantel-Filamenten (PET/Co-PET)

Zur Herstellung der Kern/Mantel-Filamente werden Polyethylenterephthalat und ein niedrig schmelzender Co-Polyester in bekannter Weise mit einem pro Lochdurchsatz von 0,74 und 0,8 g/L min coextrudiert und aerodynamisch verstreckt, wobei Kern/Mantel-Filamente entstehen. Der Anteil an Co-Polyethylenterephthalat beträgt 20 Gew.-%. Die Endlosfilamente werden darauf auf einem Förderband dynamisch abgelegt. Unter dynamischem Ablegen wird verstanden, dass sich die Orientierung der abzulegenden Filamente in Querrichtung gezielt beeinflussen lässt. Darauf erfolgt eine Verfestigung der Endlosfilamente durch eine raue Stahlwalze unter Druck und Wärme. Die Stahlwalze weist eine Temperatur von 130 °C bei einem Liniendruck von 80 N/mm (Rauhtiefe von 40 µm) auf. Durch das Beaufschlagen der Endlosfilamente mit Druck und Temperatur wird das Polyethylenterephthalat in Form von Elementarfilamenten in einer Matrix aus Co-Polyethylenterephtalat verteilt. Anschließend erfolgt eine Nachbehandlung im Heißluftofen bei einer Temperatur von 160 °C. Hierbei wird ein Spinnvlies mit einem Flächengewicht von 100 g/m² erhalten. Hierdurch entsteht ein Vliesstoff mit dichter Struktur und geringer Porosität bei charakteristischen mechanischen Werten (HZK, WRK, MD:CD Verhältnis). Die Parameter des Ausführungsbeispiels sind in Tabelle 5 und Tabelle 6 dargestellt.

**Tabelle 5: Ausführungsbeispiel 4, 100 g/m² PET/CoPET Vliesstoff, Kern/Mantel-Filamente, mech. Eigenschaften.**

| **Kalandertemp.** | **PLD** | **Kalan der druck** | **Co-PET-Anteil** | **Gewicht** | **Dicke** | **LD 5c m²*l* 100 Pa** | **HZK MD** | **HZD MD** | **HZK CD** | **HZD CD** | **WRK MD** | **WRK CD** |
|---|---|---|---|---|---|---|---|---|---|---|---|---|
| | | | | **EN 29073 ang.** | **DIN EN ISO 9073-2** | **DIN EN ISO 927 3** | **EN 2907 3T3** | **EN 290 73 T3** | **EN 290 73 T3** | **EN 290 73 T3** | **internal** | **internal** |
| **°C** | **g/L min** | **N/mm** | **%** | **g/m²** | **mm** | **l/m² sec** | **N/50 mm** | **%** | **N/50 mm** | **%** | **N** | **N** |
| 130 | 0,74 | 80 | 20 | 100 | 0,18 | 120 | 329 | 43 | 304 | 53 | 13 | 12 |
| 130 | 0,8 | 80 | 20 | 100 | 0,2 | 151 | 268 | 32 | 220 | 41 | 16 | 16 |

**Tabelle 6: Ausführungsbeispiel 4, 100 g/m² PET/CoPET Vliesstoff, Kern/Mantel-Filamente, mech. Eigenschaften.**

| **Kalandertemp.** | **PLD** | **Kalanderdruck** | **Co-PET-Anteil** | **MD:CD-Verhältnis** | **MD:CD-Verhältnis** |
|---|---|---|---|---|---|
| | | | | **HZK** | **WRK** |
| **°C** | **g/Lmin** | **daN** | **%** | | |
| 130 | 0,74 | 80 | 20 | 1,1 | 1,1 |
| 130 | 0,8 | 80 | 20 | 1,2 | 1,0 |

### Ausführungsbeispiel 4:

### Herstellung eines Spinnvlieses aus PIE-Filamenten (PET/PA)

Zur Herstellung der PIE-Filamente werden Polyethylenterephthalat und Polyamid in bekannter Weise mit einem pro Lochdurchsatz von 0,76 g/L min coextrudiert und aerodynamisch verstreckt, wobei 16 PIE-Filamente entstehen. Der Anteil an Polyamid liegt zwischen 30 und 50 Gew.-%. Die Endlosfilamente werden darauf auf einem Förderband dynamisch abgelegt. Unter dynamischem Ablegen wird verstanden, dass sich die Orientierung der abzulegenden Filamente in Querrichtung gezielt beeinflussen lässt. Darauf erfolgt eine Verfestigung der Endlosfilamente durch eine raue Stahlwalze unter Druck und Wärme. Die Stahlwalze weist Temperaturen zwischen 130 °C und 180 °C bei einem Liniendruck zwischen 50 N/mm und 80 N/mm (Rauhtiefe von 40 µm) auf. Durch das Beaufschlagen der Endlosfilamente mit Druck und Temperatur wird das Polyamid verschmolzen und das Polyethylenterephthalat in Form von im Querschnitt kreissegmentförmigen bzw. kuchenstückartigen Elementarfilamenten in einer Matrix aus dem Polyamid verteilt. Hierbei wird ein Spinnvlies mit einem Flächengewicht von 105 g/m² erhalten. Es entsteht ein Spinnvlies mit dichter Struktur und geringer Porosität bei charakteristischen mechanischen Werten (HZK, WRK, MD:CD Verhältnis). Die Parameter des Versuchs sind in Tabelle 7 und Tabelle 8 dargestellt.

**Tabelle 7: Ausführungsbeispiel 4, 105 g/m² PET/PA Vliesstoff, PIE-Filamente, mech. Eigenschaften.**

| **Kalandertemp.** | **Kalanderdruck** | **PA-Anteil** | **Gewicht** | **Dicke** | **LD 20cm ²/50 Pa** | **Grab Tensile MD** | **Dehnung MD** | **Grab Tensile CD** | **Dehnung CD** | **Trap Tear MD** | **Trap Tear CD** |
|---|---|---|---|---|---|---|---|---|---|---|---|
| | | | **EN 2907 3 angel** | **DIN EN ISO 9073-2** | **DIN EN ISO 9237** | **EN 2907 3T3** | **EN 29073 T3** | **EN 2907 3T3** | **EN 29073 T3** | **AST MD 573 3** | **ASTM D 5733** |
| **°C** | **N/mm** | **%** | **g/m²** | **mm** | **l/m²s ec** | **N/50 mm** | **%** | **N/50 mm** | **%** | **N** | **N** |
| 130 | 50 | 30 | 103,9 | 0,2 | 89 | 224,9 | 43,7 | 174, 2 | 41,3 | 185 | 163,9 |
| 130 | 80 | 30 | 104,7 | 0,22 | 81 | 252,5 | 47,8 | 205 | 50,1 | 185, 4 | 170,3 |
| 180* | 80 | 30 | 106,6 | 0,14 | 27 | 319,2 | 46,4 | 272, 2 | 48,5 | 90,7 | 90,6 |
| 180* | 50 | 30 | 106,7 | 0,15 | 31 | 321,8 | 46,1 | 260, 3 | 52,3 | 86,7 | 84,7 |
| 180* | 50 | 50 | 104,4 | 0,15 | 31 | 273,8 | 41,6 | 226, 5 | 44,7 | 69,2 | 68,7 |
| 180* | 80 | 50 | 106,3 | 0,15 | 25 | 295,9 | 40,9 | 221, 1 | 40,4 | 54,2 | 55,6 |
| 130 | 80 | 50 | 105,7 | 0,17 | 46 | 244,6 | 43,6 | 180 | 39,9 | 174, 9 | 155,7 |
| 130 | 50 | 50 | 106 | 0,2 | 65 | 233,2 | 44,3 | 179, 1 | 42,6 | 87 | 90 |

**Tabelle 8: Ausführungsbeispiel 4, 105 g/m² PET/PA Vliesstoff, PIE-Filamente, mech. Eigenschaften.**

| **Kalandertemperatur** | **Kalanderdruck** | **PA-Anteil** | **MD:CD Verhältnis** | **MD:CD Verhältnis** |
|---|---|---|---|---|
| | | | **Grab Tensile** | **Trap Tear** |
| **°C** | **N/mm** | **%** | | |
| 130 | 50 | 30 | 1,3 | 1,1 |
| 130 | 80 | 30 | 1,2 | 1,1 |
| 180* | 80 | 30 | 1,2 | 1,0 |
| 180* | 50 | 30 | 1,2 | 1,0 |
| 180* | 50 | 50 | 1,2 | 1,0 |
| 180* | 80 | 50 | 1,3 | 1,0 |
| 130 | 80 | 50 | 1,4 | 1,1 |
| 130 | 50 | 50 | 1,3 | 1,0 |

Gemäß einer Ausführungsform der Erfindung, die insbesondere in Figur 3 dargestellt ist, weisen die Verbundfilamente im Querschnitt eine kreissegmentförmige Ausgestaltung der die Querschnitte der verschiedenen Elementarsegmente darstellenden Bereiche auf. Es ist ein filmartiger Aufbau im Querschnitt der Materialstruktur des erfindungsgemäßen Vliesstoffs zu erkennen. Es liegen Polyamid-Domänen vor, die durch Polyethylenterephthalat-Filamente verstärkt sind. Der ursprüngliche runde Faserquerschnitt ist dabei großteils durch Hitze- und Druckeinfluss deformiert bzw. nicht mehr festzustellen.

### Ausführungsbeispiel 5:

### Corona- und Plasmabehandlung eines Spinnvlieses

Die Oberflächenenergie der hergestellten Spinnvliese wird durch eine Corona- oder Plasmabehandlung verändert. In Tabelle 9 ist dies am Beispiel 8 (132°C / 80 daN / 36 % PE) des Ausführungsbeispiels 1 beschrieben. Die mit * markierte Seite ist die der Aufladung zugewandten Seite im Prozess. Die Coronaaufladung erfolgt bei Standardbedingungen (Raumtemperatur, 7500 V) und verschiedenen Geschwindigkeiten. Die Plasmatisierung erfolgt in einer Niederdruck-Atmosphärenplasmaanlage der Firma Freudenberg Forschungsdienste KG bei Raumtemperatur. Die Messung der Oberflächenenergien erfolgt gemäß ISO 9000 mit Sherman Testtinten der Firma Schnick D-42579 Heiligenhaus. Zum Vergleich der Oberflächenenergien wurde ein handelsüblicher Verpackungsvliesstoff aus flash- spun Polyethylen genutzt.

**Tabelle 9: Ausführungsbeispiel 1, Beispiel 8, 80 g/m² PET/PE Vliesstoff, Kern/Mantel-Filamente, Oberflächenenergien unbehandelt und nach Corona- bzw. Plasmabehandlung.**

| | | **Oberflächenenergie / [dyn]** | | | | **Oberflächenenergie / [dyn]** | | | |
|---|---|---|---|---|---|---|---|---|---|
| | | | | | | | | | |

| | | **Seite 1** | **Seite 2*** | **Seite 1*** | **Seite 2** | **Seite 1** | **Seite 2*** | **Seite 1*** | **Seite 2** |
|---|---|---|---|---|---|---|---|---|---|
| **Referenz PE** | | 40-42 | 40-42 | # | # | 40-42 | 40-42 | # | # |
| **Versuch 8** | **unbeh.** | 38 - 40 | 38-40 | # | # | 38-40 | 38-40 | # | # |
| **Versuch 8** | | **Corona** | | **Plasma** | | **Corona** | | **Plasma** | |
| | **5 m/min** | # | # | > 50 | > 50 | # | # | >50 | >50 |
| | **10 m/min** | # | # | > 50 | > 50 | # | # | > 50 | > 50 |
| | **25 m/min** | 40-42 dyn | 44-46 dyn | > 50 | > 50 | 40-42 dyn | 42-44 dyn | > 50 | > 50 |
| | **35 m/min** | 38-40 dyn | 44-46 dyn | > 50 | > 50 | 38-40 dyn | 42-44 dyn | > 50 | > 50 |
| | **45 m/min** | **Messung 1** | | | | **Messung 1, 10 Tage Lagerzeit bei Raumtemperatur** | | | |

Wie aus den Werten von Tabelle 9 ersichtlich, eignet sich der erfindungsgemäße Vliesstoff hervorragend zur Behandlung mit Plasma- und/oder Coronabehandlung. Überraschenderweise können auch sehr dünne Vlieslagen derart behandelt werden, dass diese eine Oberflächenenergie von 40 bis 42 dyn. aufweisen, ohne dass eine Zerstörung des Vliesstoffes stattfindet.

### Ausführungsbeispiel 6:

### Biegesteifigkeit und Haftreibungskoeffizient verschiedener Materialien

Zur Charakterisierung besonderer, von allgemeiner Vliesstoffcharakteristik abweichender, Eigenschaften, sind besonders die Biegesteifigkeit nach DIN 53350, sowie der Haftreibungskoeffizient nach ASTM D-4918-97 (2002) heranzuziehen. Aus einem Vergleich der Messwerte ausgewählter Ausführungsbeispiele zeigt sich eine hohe Biegesteifigkeit bei gleichzeitig hoher Oberflächenglätte, d.h. niedrigem Reibungskoeffizient. Es ist ersichtlich, dass ein besonders vorteilhafter Reibungskoeffizient dann erzielt werden kann, wenn zur Ausbildung der Polymermatrix Polyethylen oder Polyamid verwendet wird.

**Tabelle 10: Verschiedene Ausführungsbeispiele, Biegesteifigkeit längs gem. DIN 53350.**

| | **Längs** | | | |
|---|---|---|---|---|
| | **Biegesteifigkeit nach DIN 53350 [N/mm²]** | | | |
| **Biegewinkel [Neigung in %]** | **10%** | **20%** | **30%** | **40%** |
| **100gsm, PIE 16, PET/PA, 30% PA** | 1,8 | 3,5 | 5 | 5,3 |
| **100gsm, PIE 16, PET/PP, 38% PP** | 3,6 | 6,8 | 8,6 | 10 |
| **80gsm, SC, PET/PE, 40% PE** | 1,2 | 2,2 | 2,8 | 3,3 |
| **100gsm,SC, PET/CoPET, 20% CoPET** | 3.4 | 7,7 | 10 | 13 |
| **100gsm, PIE 16, PET/PA, 30 % PA** | 1,8 | 3,7 | 4,4 | 5,6 |

**Tabelle 11: Verschiedene Ausführungsbeispiele, Biegesteifigkeit quer gem. DIN 53350.**

| | **Quer** | | | |
|---|---|---|---|---|
| | **Biegesteifigkeit nach DIN 53350 [N/mm²]** | | | |
| **Biegewinkel [Neigung in %]** | **10%** | **20%** | **30%** | **40%** |
| **100gsm, PIE 16, PET/PA, 30% PA** | 1,7 | 3,3 | 5,1 | 5,7 |
| **100gsm, PIE 16, PET/PP, 38% PP** | 2,9 | 5,7 | 7,3 | 8,1 |
| **80gsm, SC, PET/PE, 40% PE** | 1,3 | 2,1 | 2,5 | 3 |
| **100gsm,SC, PET/CoPET, 20% CoPET** | 2,3 | 4,5 | 6,8 | 8,3 |
| **100gsm, PIE 16, PET/PA, 30 % PA** | 1,9 | 4,3 | 6,9 | 6,9 |

**Tabelle 12: Verschiedene Ausführungsbeispiele, Haftreibungskoeffizient tan α gem. ASTM D-4918-97, Seitenzuordnung A = glatte Walze, B = Rauhwalze.**

| **Haftreibungskoeffizient nach ASTM D-4918-97** | | | | |
|---|---|---|---|---|
| | **[°]** | | **tan α** | |
| | **A** | **B** | **A** | **B** |
| **100gsm, PIE 16, PET/PP, 38% PP** | 18 | 16 | 0,29 | 0,32 |
| **80gsm, SC, PET/PE, 40% PE** | 10 | 11 | 0,18 | 0,19 |
| **100gsm,SC, PET/CoPET, 20% CoPET** | 14 | 16 | 0,25 | 0,29 |
| **100gsm, PIE 16, PET/PA, 30 % PA** | 13 | 13 | 0,23 | 0,23 |

### Ausführungsbeispiel 7:

### Herstellung von Spinnvliesen aus PIE-Filamenten (PET/PA, PE und PP)

Zur Herstellung der PIE-Filamente werden Polyethylenterephthalat und Polyamid, Polyethylen oder Polypropylen als Bindekomponente in bekannter Weise mit einem pro Lochdurchsatz von 0,76 g/L min coextrudiert und aerodynamisch verstreckt, wobei 16 PIE-Filamente entstehen. Der Anteil an Bindekomponente liegt zwischen 30 und 50 Gew.-%. Die Endlosfilamente werden darauf auf einem Förderband dynamisch abgelegt. Unter dynamischem Ablegen wird verstanden, dass sich die Orientierung der abzulegenden Filamente in Querrichtung gezielt beeinflussen lässt. Darauf erfolgt eine Verfestigung der Endlosfilamente durch eine raue Stahlwalze unter Druck und Wärme. Die Stahlwalze weist Temperaturen zwischen 130 °C und 180 °C bei einem Liniendruck zwischen 50 N/mm und 80 N/mm (Rauhtiefe von 30 - 40 µm) auf.

Durch das Beaufschlagen der Endlosfilamente mit Druck und Temperatur wird das Bindepolymer verschmolzen und das Polyethylenterephthalat in Form von im Querschnitt kreissegmentförmigen bzw. kuchenstückartigen Elementarfilamenten in einer Matrix aus dem Polyamid verteilt. Hierbei können Spinnvliese mit verschiedenen Flächengewichten erhalten werden, die sich durch hohe mechanische Festigkeiten auszeichnen. Es entstehen ferner Spinnvliese mit dichter Struktur und geringem Porositätsniveau, das durch die Wahl von Bindekomponente und Verfestigung gestaltet werden kann. Entsprechende Parameter sind in Tabelle 13 und 14 dargestellt.

**Tabelle 13: Ausführungsbeispiel 7, PET/PA , PP und PE Vliesstoffe, PIE-Filamente, mech. Eigenschaften**

| **Ausführungsbeispiel** | | **7-1** | **7-2** | **7-3** |
|---|---|---|---|---|
| **binder polymer** | | **PA** | **PP** | **PE** |
| **binder polymer share** | | 50 | 30 | **40** |
| **Weight (g/sqm)** | EN 29073 angel. | 105 | 104 | 100 |
| **Thickness (mm)** | DIN EN ISO 9073-2 | 0,15 | 0,17 | 0,19 |
| **Airpermeability 20cm²/50Pa (l/sqm/sec)** | DIN EN ISO 9273 | 31 | 46 | 69 |
| **Tensile strength/md (N)** | ASTM D 5034 | 274 | 324 | 299 |
| **Tensile strength /cd (N)** | ASTM D 5034 | 226 | 375 | 280 |
| **Elongation /md (%)** | ASTM D 5034 | 41 | 57 | 69 |
| **Elongation /cd (%)** | ASTM D 5034 | 45 | 55 | 72 |
| **3%M/md (N)** | ASTM D 5034 | 92 | 36 | 87 |
| **3%M/cd (N)** | ASTM D 5034 | 94 | 50 | 70 |
| **Tear strength /md (N)** | intern, 75 mm / 300 mm/min | 69 | 101 | 152 |
| **Tear strength /cd (N)** | intern, 75 mm / 300 mm/min | 68 | 91 | 148 |

(Tabelle 15: Porengrößenverteilung der Ausführungsbeispiele 7-1 bis 7-3 nach ASTM 1294.) → siehe Figur 4

## Patentansprüche

1. Verfahren zur Herstellung eines Vliesstoffs enthaltend mindestens zwei Polymere, wobei der Schmelzpunkt mindestens eines ersten Polymers über dem Schmelzpunkt mindestens eines zweiten Polymers liegt, umfassend die folgenden Verfahrensschritte:
a. Bereitstellen von Mehrkomponentenfasern, ausgewählt aus PIE-Fasern, Hollow-PIE-Fasern, multilobalen Fasern oder Side by Side-Fasern welche mindestens zwei Polymere mit unterschiedlichen Schmelzpunkten enthalten,
b. flächiges Verbinden der Mehrkomponentenfasern durch Beaufschlagen mit einer Temperatur von 100 °C bis 300 °C sowie einem Druck von 40 N/mm bis 150 N/mm derart, dass mindestens ein erstes Polymer in Form von Elementarsegmenten in einer Matrix aus mindestens einem zweiten Polymer verteilt wird, wobei die erste Polymerkomponente ausgewählt wird aus der Gruppe bestehend aus: Polyester, vorzugsweise Polyethylenterephthalat und/oder die zweite Polymerkomponente aus der Gruppe bestehend aus: Polypropylen, Polyethylen, Polyamid und/oder Polyester, vorzugsweise Polyethylenterephthalat
**dadurch gekennzeichnet, dass** das Verfahren keine Wasserstrahlverfestigung umfasst.

2. Verfahren zur Herstellung eines Vliesstoffs nach Anspruch 1, **dadurch gekennzeichnet, dass** das erste Polymer in Form von 2, 3, 4, 5, 7, 8, 9 oder 16 trennbaren Elementarsegmenten in den Mehrkomponentenfasern vorliegt.

3. Verfahren zur Herstellung eines Vliesstoffs nach einem oder mehreren der voranstehenden Ansprüche, **dadurch gekennzeichnet, dass** der Schmelzpunkt der ersten Polymerkomponente mindestens 15°C oberhalb des Schmelzpunkts der zweiten Polymerkomponente liegt.

4. Verfahren zur Herstellung eines Vliesstoffs nach einem oder mehreren der voranstehenden Ansprüche, **dadurch gekennzeichnet, dass** das flächige Verbinden der Mehrkomponentenfasern durch Beaufschlagen mit einer Temperatur von 100 °C bis 300 °C sowie einem Druck von 40 N/mm bis 150 N/mm durchgeführt wird.

5. Verfahren zur Herstellung eines Vliesstoffs nach einem oder mehreren der voranstehenden Ansprüche, **dadurch gekennzeichnet, dass** das flächige Verbinden der Mehrkomponentenfasern durch ein vorzugsweise einstufiges Verfestigen mit einer Walzenpaarung durchgeführt wird, wobei mindestens eine der Walzen einer Rautiefe, gemessen nach DIN 4768 05.00 von 20-100 µm, vorzugsweise 20-70 µm und insbesondere von 30-50 µm aufweist.

6. Vliesstoff, insbesondere ausgebildet als Basismaterial zur Beschichtung mit Folien und/oder zur Imprägnierung mit Bindemitteln, hergestellt mit einem Verfahren gemäß nach einem oder mehreren der voranstehenden Ansprüche, **gekennzeichnet durch** eine Biegesteifigkeit von 0,5 N/mm² bis 10 N/mm², gemessen nach DIN 53350 bei einem Biegewinkel von 10 % und/oder eine Biegesteifigkeit von 2 N/mm² bis 13 N/mm², bei einem Biegewinkel von 40 %.

7. Vliesstoff nach Anspruch 6 **gekennzeichnet durch** eine Luftdurchlässigkeit gemäß den DIN EN ISO 9273 bei 5 cm2/100Pa bei einem Flächengewicht von 100 g/m2 von weniger als 120 l/m2 sec, vorzugsweise weniger als 110 l/m2 sec, noch bevorzugter weniger als 100 l/m2 sec, noch bevorzugter weniger als 90 l/m2 sec und insbesondere weniger als 80 l/m2 sec

8. Vliesstoff nach Anspruch 6 oder 7, **gekennzeichnet durch** ein Maschinenrichtung/Querrichtungs-Verhältnis der Höchstzugkraft gemäß EN 29073 T3 von 0,7 bis 1,6, vorzugsweise von 0,8 bis 1,5, insbesondere von 0,9 bis 1,1.

9. Vliesstoff nach einem oder mehreren Ansprüche 6 bis 8, **dadurch gekennzeichnet, dass** der Anteil der Matrix im Vliesstoff im Bereich von 1 Gew.-% bis 60 Gew.-%, vorzugsweise von 5 Gew.-% bis 50 Gew.-%, insbesondere von 10 Gew.-% bis 40 Gew.-% beträgt.

10. Vliesstoff nach einem oder mehreren Ansprüche 6 bis 9, **dadurch gekennzeichnet, dass** im Vliesstoff Elementarsegmente aus einem ersten Polymer vorliegen, die im Querschnitt kreissegmentförmig bzw. kuchenstückförmig, kreisförmig oder multilobal aufgebaut sind, welche in einer Matrix aus der zweiten Polymerkomponente verteilt sind.

11. Verwendung eines Vliesstoffes nach einem oder mehreren der Ansprüche 6 bis 10 zur Herstellung eines Verbundwerkstoffs.

12. Verbundwerkstoff umfassend mindestens eine erste Lage, die einen Vliesstoff nach einem oder mehreren der Ansprüche 6 bis 10 enthält, sowie mindestens eine zweite Lage, vorzugsweise ausgebildet als Folie.

13. Verbundwerkstoff nach Anspruch 12, **dadurch gekennzeichnet, dass** die zweite Lage als Folie mit einer Dicke von 0,01 mm bis 1 mm, vorzugsweise von 0,05 mm bis 0,5 mm, insbesondere von 0,1 mm bis 0,2 mm ausgebildet ist.

## Claims

1. Process for the production of a non-woven fabric comprising at least two polymers, where the melting point of at least one first polymer is above the melting point of at least one second polymer, comprising the following steps:
a. provision of multicomponent fibres selected from PIE fibres, hollow PIE fibres, multilobal fibres and side-by-side fibres which comprise at least two polymers with different melting points,
b. bonding of the surface of the multicomponent fibres via exposure to a temperature of from 100°C to 300°C and to a pressure of from 40 N/mm to 150 N/mm, in such a way that at least one first polymer is distributed in the form of elemental segments in a matrix made of at least one second polymer, where the first polymer component is selected from the group consisting of: polyester, preferably polyethylene terephthalate, and/or the second polymer component is selected from the group consisting of: polypropylene, polyethylene, polyamide and/or polyester, preferably polyethylene terephtalate
**characterized in that** the process comprises no consolidation by water jets.

2. Process for the production of a non-woven fabric according to Claim 1, **characterized in that** the first polymer is present in the form of 2, 3, 4, 5, 7, 8, 9 or 16 separable elemental segments in the multicomponent fibres.

3. Process for the production of a non-woven fabric according to one or more of the preceding claims, **characterized in that** the melting point of the first polymer component is at least 15°C above the melting point of the second polymer component.

4. Process for the production of a non-woven fabric according to one or more of the preceding claims, **characterized in that** the bonding of the surfaces of the multicomponent fibres is carried out via exposure to a temperature of from 100°C to 300°C under a pressure of from 40 N/mm to 150 N/mm.

5. Process for the production of a non-woven fabric according to one or more of the preceding claims, **characterized in that** the bonding of the surfaces of the multicomponent fibres is carried out via preferably single-stage consolidation using a pair of rolls, where the roughness depth, measured in accordance with DIN 4768 05.00, of at least one of the rolls is from 20 to 100 µm, preferably from 20 to 70 µm and in particular from 30 to 50 µm.

6. Non-woven fabric, in particular designed as base material for coating with foils and/or for impregnation with binders, produced by a process according to one or more of the preceding claims, **characterized by** flexural stiffness from 0.5 N/mm² to 10 N/mm², measured in accordance with DIN 53350 at a bending angle of 10%, and/or flexural stiffness from 2 N/mm² to 13 N/mm² at a bending angle of 40%.

7. Non-woven fabric according to Claim 6, **characterized by** air-permeability in accordance with DIN EN ISO 9273 at 5 cm²/100 Pa for weight per unit area of 100 g/m² of less than 120 1/m² sec, preferably less than 110 l/m2 sec, still more preferably less than 100 1/m² sec, still more preferably less than 90 1/m² sec and in particular less than 80 1/m² sec.

8. Non-woven fabric according to Claim 6 or 7, **characterized by** a machine direction/transverse direction ratio of maximal tensile force in accordance with EN 29073 T3 of from 0.7 to 1.6, preferably from 0.8 to 1.5, in particular from 0.9 to 1.1.

9. Non-woven fabric according to one or more of Claims 6 to 8, **characterized in that** the proportion of the matrix in the non-woven fabric is in the range from 1% by weight to 60% by weight, preferably from 5% by weight to 50% by weight, in particular from 10% by weight to 40% by weight.

10. Non-woven fabric according to one or more of Claims 6 to 9, **characterized in that** in the non-woven fabric there are, distributed in a matrix made of the second polymer component, elemental segments present which are made of a first polymer and the cross section of which has the shape of a segment of a circle or the shape of a sector of a circle, or the shape of a circle, or multilobal shape.

11. Use of a non-woven fabric according to one or more of Claims 6 to 10 for the production of a composite material.

12. Composite material comprising at least one first layer which comprises a non-woven fabric according to one or more of Claims 6 to 10, and also at least one second layer, preferably taking the form of foil.

13. Composite material according to claim 12, **characterized in that** the second layer takes the form of foil with thickness from 0.01 mm to 1 mm, preferably from 0.05 mm to 0.5 mm, in particular from 0.1 mm to 0.2 mm.

## Revendications

1. Procédé de fabrication d'un non-tissé contenant au moins deux polymères, le point de fusion d'au moins un premier polymère étant supérieur au point de fusion d'au moins un second polymère, comprenant les étapes de procédé suivantes :
a. la préparation de fibres multicomposantes choisies parmi les fibres PIE, les fibres « hollow PIE », les fibres multilobales ou les fibres « side by side », qui contiennent au moins deux polymères de points de fusion différentes,
b. la liaison en surface des fibres multicomposantes par application d'une température de 100 °C à 300 °C, ainsi que d'une pression de 40 N/mm à 150 N/mm, de sorte qu'au moins un premier polymère soit réparti sous la forme de segments élémentaires dans une matrice d'au moins un second polymère, le premier composant polymère étant choisi dans le groupe constitué par : les polyesters, de préférence le polyéthylène téréphtalate et/ou le second composant polymère dans le groupe constitué par : le polypropylène, le polyéthylène, le polyamide et/ou les polyesters, de préférence le polyéthylène téréphtalate,
**caractérisé en ce que** le procédé ne comprend pas de solidification par jet d'eau.

2. Procédé de fabrication d'un non-tissé selon la revendication 1, **caractérisé en ce que** le premier polymère se présente sous la forme de 2, 3, 4, 5, 7, 8, 9 ou 16 segments élémentaires séparables dans les fibres multicomposantes.

3. Procédé de fabrication d'un non-tissé selon une ou plusieurs des revendications précédentes, **caractérisé en ce que** le point de fusion du premier composant polymère est au moins 15 °C supérieur au point de fusion du second composant polymère.

4. Procédé de fabrication d'un non-tissé selon une ou plusieurs des revendications précédentes, **caractérisé en ce que** la liaison en surface des fibres multicomposantes est réalisée par application d'une température de 100 °C à 300 °C, ainsi que d'une pression de 40 N/mm à 150 N/mm.

5. Procédé de fabrication d'un non-tissé selon une ou plusieurs des revendications précédentes, **caractérisé en ce que** la liaison en surface des fibres multicomposantes est réalisée par une solidification de préférence à une étape avec une paire de cylindres, au moins un des cylindres présentant une profondeur de rugosité, mesurée selon DIN 4768 05.00, de 20 à 100 µm, de préférence de 20 à 70 µm, et notamment de 30 à 50 µm.

6. Non-tissé, notamment configuré sous la forme d'un matériau de base pour le revêtement avec des films et/ou pour l'imprégnation avec des liants, fabriqué par un procédé selon une ou plusieurs des revendications précédentes, **caractérisé par** une rigidité en flexion de 0,5 N/mm² à 10 N/mm², mesurée selon DIN 53350 à un angle de flexion de 10 %, et/ou une frigidité en flexion de 2 N/mm² à 13 N/mm², à un angle de flexion de 40 %.

7. Non-tissé selon la revendication 6, **caractérisé par** une perméabilisé à l'air selon DIN EN ISO 9273 à 5 cm²/100 Pa à un poids surfacique de 100 g/m² de moins de 120 l/m².s, de préférence de moins de 110 l/m².s, de manière encore davantage préférée de moins de 100 l/m².s, de manière encore davantage préférée de moins de 90 l/m².s et notamment de moins de 80 l/m².s.

8. Non-tissé selon la revendication 6 ou 7, **caractérisé par** un rapport sens machine/sens travers de la force de traction maximale selon EN 29073 T3 de 0,7 à 1,6, de préférence de 0,8 à 1,5, notamment de 0,9 à 1,1.

9. Non-tissé selon une ou plusieurs des revendications 6 à 8, **caractérisé en ce que** la proportion de la matrice dans le non-tissé est dans la plage allant de 1% en poids à 60 % en poids, de préférence de 5 % en poids à 50 % en poids, notamment de 10 % en poids à 40 % en poids.

10. Non-tissé selon une ou plusieurs des revendications 6 à 9, **caractérisé en ce que** des segments élémentaires d'un premier polymère sont présents dans le non-tissé, qui sont configurés avec une section de la forme d'un segment de cercle ou d'une part de gâteau, de forme circulaire ou multilobale, qui sont répartis dans une matrice du second composant polymère.

11. Utilisation d'un non-tissé selon une ou plusieurs des revendications 6 à 10 pour la fabrication d'un matériau composite.

12. Matériau composite comprenant au moins une première couche, qui contient un non-tissé selon une ou plusieurs des revendications 6 à 10, ainsi qu'au moins une deuxième couche, de préférence configurée sous la forme d'un film.

13. Matériau composite selon la revendication 12, **caractérisé en ce que** la deuxième couche est configurée sous la forme d'un film d'une épaisseur de 0,01 mm à 1 mm, de préférence de 0,05 mm à 0,5 mm, notamment de 0,1 mm à 0,2 mm.
